# EUROPÄISCHE PATENTANMELDUNG

(11) **EP 0 377 181 A2**
(43) Veröffentlichungstag der Anmeldung: **11.07.1990**
(21) Anmeldenummer: 89123723.2
(22) Anmeldetag: 22.12.1989
(51) Int. Cl.: G03C 7/305

(54) **Farbfotografisches Material**

(30) Priorität: 04.01.1989 DE 3900115
(71) Anmelder: Agfa-Gevaert AG, D-51373 Leverkusen (DE)
(72) Erfinder: Matejec, Reinhart, Dr., D-5090 Leverkusen (DE); Wolff, Erich, Dr., D-5650 Solingen (DE); Odenwälder, Heinrich, Dr., D-5090 Leverkusen 3 (DE); Öhlschläger, Hans, Dr., D-5060 Bergisch Gladbach 2 (DE)

(57) **Zusammenfassung**

Lichtempfindliches, farbfotografisches Silberhalogenidmaterial mit wenigstens einer lichtempfindlichen Silberhalogenidschicht, der ein üblicher diffusionsfester Farbkuppler zugeordnet ist, und gegebenenfalls weiteren lichtempfindlichen und nicht-lichtempfindlichen Schichten, bei dem die wenigstens eine lichtempfindliche Silberhalogenidschicht in einer Konzentration von 10⁻³ bis 10 mMol/Mol Silberhalogenid eine am Silberhalogenidkorn haftende, mit dem Entwickleroxidationsprodukt (EOP) mit einer effektiven Reaktionsgeschwindigkeitskonstanten k_{eff} ≧10³ reagierenden Verbindung der Formel
A―Z―K (I)
am Silberhalogenidkorn adsorbiert enthält,
wobei
A eine kornaktive Haftgruppe
Z ein zweiwertiges Zwischenglied und
K eine mit dem Entwickleroxidationsprodukt zu einem farbigen oder farblosen Produkt reagierende Gruppe
bedeuten,
zeigen ein verbessertes Empfindlichkeits-/Körnigkeitsverhältnis.

## Beschreibung

Die Erfindung betrifft ein lichtempfindliches, farbfotografisches Silberhalogenid-Material, insbesondere ein Colornegativmaterial, mit verbessertem Empfindlichkeits-Körnigkeits-Verhältnis.

Es ist bekannt, farbige fotografische Bilder durch chromogene Entwicklung herzustellen, d.h. dadurch, daß man bildmäßig belichtete Silberhalogenidemulsionsschichten in Gegenwart geeigneter Farbkuppler mittels geeigneter farbbildender Entwicklersubstanzen - sogenannter Farbentwickler - entwickelt, wobei das in Übereinstimmung mit dem Silberbild entstehende Oxidationsprodukt der Entwicklersubstanzen mit dem Farbkuppler unter Bildung eines Farbstoffbildes reagiert. Als Farbentwickler werden gewöhnlich aromatische, primäre Aminogruppen enthaltende Verbindungen, insbesondere solche vom p-Phenylendiamintyp, verwendet.

Ein wichtiges Ziel bei der Erarbeitung von weiter verbesserten farbfotografischen Materialien ist die Stei gerung der fotografischen Empfindlichkeit. Die Empfindlichkeit kann durch Verwendung größerer Silberhalogenidkörner gesteigert werden. Jedoch ist damit in der Regel eine verschlechterte Farbkörnigkeit verbunden.

Die Empfindlichkeit kann auch durch sogenannte Entwicklungsbeschleuniger (z.B. Quartärsalze, Polyethylenoxide und andere; vgl. hierzu z.B. T.H. James, The Theory of the Photographic Process, Mac Millan Co., New York/Londen, 4. Aufl. (1977) S. 422-426) gesteigert werden. Durch eine stärkere Entwicklung der Silberhalogenidkörner steigt aber ebenfalls die Farbkörnigkeit; außerdem sind der Wirkung von Entwicklungsbeschleunigern Grenzen gesetzt. Die Stabilität der (unentwickelten) Schichten mit solchen Entwicklungsbeschleunigern, insbesondere bei Tropenklima, wird in der Regel ebenfalls verschlechtert.

Die Empfindlichkeit kann ferner durch Verwendung von Verbindungen, die während der Entwicklung bildmäßig verschleiernde oder entwicklungssteigernde Agentien freisetzen, gesteigert werden. Solche Verbindungen sind beispielsweise in DE-A-32 09 110, DE-A-33 33 355, EP-A-0 117 511 und EP-A-0 118 087 beschrieben. Der mit der Verwendung solcher Verbindungen verbundene Nachteil beruht im allgemeinen auf einer Verstärkung des latent vorhandenen Schleiers auch in den nicht belichteten Bereichen, so daß Bilder mit einem verstärkten Grundschleier erhalten werden. Überdies erhält man dabei zumindest im Bereich niedriger Farbdichten ebenfalls ein gröberes Farbkorn.

Aufgabe der Erfindung war es das Empfindlichkeits/-Körnigkeitsverhältnis von lichtempfindlichen, farbfotografischen Silberhalogenidmaterialien zu verbessern, ohne daß die zuvor genannten Nachteile auftreten.

Es wurde nun gefunden, daß dies überraschenderweise dadurch gelingt, daß man Emulsionen verwendet, die bestimmte, am Korn haftende, mit dem Entwickleroxidationsprodukt (EOP) reagierende Verbindungen in bestimmter Konzentration enthalten.

Gegenstand der Erfindung ist daher ein lichtempfindliches, farbfotografisches Silberhalogenidmaterial mit wenigstens einer lichtempfindlichen Silberhalogenidschicht, der ein üblicher diffusionsfester Farbkuppler zugeordnet ist, und gegebenenfalls weiteren lichtempfindlichen und nicht-lichtempfindlichen Schichten, dadurch gekennzeichnet, daß die wenigstens eine lichtempfindliche Silberhalogenidschicht in einer Konzentration von 10⁻³ bis 10 mMol, vorzugsweise 10⁻² bis 1 mMol/Mol Silberhalogenid eine am Silberhalogenidkorn haftende mit dem Entwickleroxidationsprodukt (EOP) mit einer effektiven Reaktionsgeschwindigkeitskonstanten k_{eff} ≧10³, vorzugsweise ≧10⁴ 1/Mol.s reagierenden Verbindung, der Formel
A―Z―K (I)
am Silberhalogenidkorn adsorbiert enthält,
wobei
A eine kornaktive Haftgruppe der Formeln IIa bis IId: Z₁ die restlichen Glieder zur Vervollständigung eines vorzugsweise 5- oder 6-gliedrigen Ringes, der wenigstens ein weiteres Heteroatom wie ein Stickstoff- oder Schwefelatom enthält und gegebenenfalls benzo- oder naphthokondensiert ist,
Z₂ die restlichen Glieder zur Vervollständigung eines vorzugsweise 5- oder 6-gliedrigen Ringes, der gegebenenfalls benzo- oder naphthokondensiert ist,
X -NH₂, -NHR, -NH-NH₂, -NH-NHR, -SR,
Y -S-, -NH-, -NR-,
B, D Wasserstoff, R oder gemeinsam die restlichen Glieder eines 5- oder 6-gliedrigen Ringes,
R einen aliphatischen, aromatischen oder heterocyclischen Rest,
Z ein zweibindiges Zwischenglied und
K eine mit dem Entwickleroxidationsprodukt zu einem farbigen oder farblosen Produkt reagierende Gruppe bedeuten.

Bevorzugte zweiwertige Zwischenglieder Z sind Alkylengruppen, Arylengruppen, -COCH₂-, -COCH₂-S-, -COCH₂-O-, Geeignete Haftgruppen IIa und IIb leiten sich von folgenden Heterocyclen ab:

Imidazol, Benztriazol, 1,2,3-Triazol, 1,2,4-Triazol, Benztriazol, Tri-, Tetra- und Pentaazainden, wie 1,3,3a,7-Tetraazainden und 1,2,3,3a,7-Pentaazainden, Oxazol, Thiazol, Selenazol, Oxadiazol, Thiadiazol, Tetrazol, Pyridin und Pyrimidin.

Die Heterocyclen können gegebenenfalls substituiert sein, insbesondere durch Alkyl, Aryl, Nitro, Amino, Hydroxy, Carboxy, Sulfo, Halogen, Cyano, Alkylsulfonyl, Alkyl- oder Arylthio, die ihrerseits weiter substituiert sein können.

Alkyl ist dabei insbesondere C₁-C₄-Alkyl; Aryl insbesondere Phenyl.

Als Kupplungsteil K gemäß der Erfindung sind solche Verbindungen zu verstehen, die auf Grund einer aktiven Kupplungsstelle im Molekül in der Lage sind mit dem Oxidationsprodukt eines Farbentwicklers (z.B. p-Phenylendiaminderivaten) zu reagieren. Hierzu gehören die große Klasse der Farbkuppler (vgl. Pelz: Mitteilungen aus den Forschungslaboratorien der Agfa Band III S. 111 ff), z.B.: Gelb-Kuppler vom β-Ketocarbonsäuretyp, Purpur-Kuppler vom Anilinopyrazolontyp, Acylaminopyrazolone, Cyanacetophenon, Pyrazoloazol-Purpurkuppler, Pyrazolobenzimidazole, phenolische und naphtholische Blaugrün-Kuppler und Kuppler, die farblose Kupplungsprodukte bilden.

Die kuppelnde Stelle kann unsubstituiert sein oder einen Substituenten tragen, der bei der Kupplung abgespalten wird (Fluchtgruppe), z.B. Cl^{⊖} oder Br^{⊖} sowie die üblichen Abspaltgruppen von 2-Äquivalentkupplern. Die Abspaltgruppe kann ihrerseits fotografisch wirksam sein, wie die Abspaltgruppen in den bekannten DIR, DAR und FAR-Kupplern. Bei den kuppelnden Resten kann es sich auch um die Reste sogenannter Weißkuppler handeln.

Ferner können die kuppelnden Reste ihrerseits farbig sein und bei der Kupplung farblose oder andersfarbige Produkte liefern (Maskenkuppler).

Die erfindungsgemäßen Verbindungen der Formel I haben im allgemeinen keine diffusionshemmenden Ballastgruppen, wie sie von üblichen Farbkupplern bekannt sind.

Aufgrund der geringen Mengen und einer gewissen Löslichkeit können die Verbindungen der Formel I in üblichen Lösungsmittel gelöst, z.B. in Form von wäßrigen, wäßrig-alkalischen oder wäßrig-alkoholischen Lösungen eingesetzt und den Gießlösungen zugesetzt werden. Bevorzugt werden sie den Silberhalogenidemulsionen vor der Zugabe von Kupplern zugesetzt.

Beispiele für Haftgruppen A sind:

Die effektive Reaktionsgeschwindigkeitskonstante k_{eff} wird in der nachfolgend beschriebenen Apparatur wie folgt bestimmt. Es zeigen:
Fig. 1 eine Prinzipskizze der Meßapparatur,
Fig. 2 ein mit Hilfe dieser Meßapparatur erhaltenes Diagramm zur Bestimmung eines k_{eff}-Wertes.

Die in Fig. 1 dargestellte Meßapparatur besteht aus den zylindrischen etwa 25 cm hohen Vorratsbehältern 1 und 2, den mit Rückschlagventilen ausgerüsteten Zuleitungen 3, der Mischkammer 4, dem Magnetventil 5, das im Ruhezustand geschlossen ist und über den Impulsgeber 6 geöffnet werden kann, dem Auffanggefäß 7, in dem ein Unterdruck erzeugt und aufrechterhalten wird, der Meßelektrode 8a, der Bezugselektrode 8b, dem Digital-mV-Meter 9 und dem Schreiber 10.

Mittels des Impulsgebers 6 wird das Magnetventil 5 für eine Zeit t geöffnet. Infolge des Druckgefälles zwischen dem Auffanggefäß 7 und den Vorratsbehältern 1 und 2 strömen die in den letzteren enthaltenen Flüssigkeiten über die Zuleitungen 3 in die Mischkammer, wo eine intensive Mischung stattfindet. Die Mischung gelangt dann über das Magnetventil 5 in das Auffanggefäß 7. Vorratsbehälter 1 enthält ein Oxidationsmittel, z.B. eine 10⁻³-molare wäßrige Lösung von K₃[Fe(CN)₆]. Vorratsbehälter 2 enthält einen Farbentwickler, den zu untersuchenden Stoff sowie Mittel zur Einstellung eines gewünschten pH-Wertes (Puffer), alles in wäßriger Losung. Als Farbentwickler wurde speziell 2-Methyl-N-ethyl-hydroxyethyl-p-phenylendiamin verwendet (Konzentration: 2x10⁻³ Mol). Die Konzentration des zu messenden Stoffs betrug 10⁻³ Mol. Durch Verwendung eines Carbonat-/Hydrogencarbonat-Puffers wurde ein pH von 10,2 eingestellt.

Mit der Meßelektrode 8a (Platindraht ⌀ 1 mm) wird das Redoxpotential in der Mischung gemessen; als Bezugselektrode 8b dient eine Ag/AgCl-Elektrode (z.B. Argenthal-Patrone), die sich bei dieser Ausführung in der Zuleitung des Vorratsbehälters 2 zur Mischkammer befindet, sich aber auch wie üblich neben der Platinelektrode anbringen läßt. Das gemessene Redoxpotential der gemischten Lösungen kann mit Hilfe des Digital-mV-Meters 9 abgelesen und mittels des Schreibers 10 (Kompensationsschreiber, Oszillograph, Lichtpunktlinienschreiber) in seinem zeitlichen Verlauf erfaßt werden.

Der zeitliche Verlauf der Änderung des Redoxpotentials ist in Fig. 2 dargestellt. Aufgetragen ist das gemessene Redoxpotential in mV (Ordinate) in Abhängigkeit von der Zeit in sec (Abszisse). t stellt die Öffnungszeit des Magnetventils dar. Aus dem Winkel α kann die effektive Reaktionsgeschwindigkeitskonstante k_{eff} berechnet werden nach folgender Gleichung: worin
k_{eff} die Reaktionsgeschwindigkeitskonstante [l/Mol.s],
cₒ die Anfangskonzentration des zu messenden Stoffes [Mol/l],
f die elektrochemische Konstante [R.T/n.F],
α_{K} den Winkel α, erhalten, wenn der zu bestimmende Stoff zugegen ist, und
αₒ der Winkel α, erhalten, wenn der zu bestimmende Stoff nicht zugegen ist, bedeuten.

Nach dem Einfüllen der Lösungen in die Vorratsbehälter 1 und 2 werden durch längeres Öffnen des Magnetventils 5 Mischkammer 4 sowie die Zu- und Ableitungen kräftig gespült und die Behälter dann wieder auf das ursprüngliche Niveau aufgefüllt. Durch kurzzeitiges Öffnen des Magnetventils 5 kann dann die in Fig. 2 dargestellte Potential-Zeitkurve aufgenommen werden. Der Winkel α (Fig. 2) zwischen der Zeitachse und der Tangente an die Meßkurve zu Beginn der Reaktion wird bestimmt, und zwar einmal mit dem zu messenden Stoff (α_{K}) und ein weiteres Mal ohne Stoff (αₒ). Durch Einsetzen der beiden α-Werte in die obige Gleichung läßt sich die effektive Reaktionsgeschwindigkeitskonstante k_{eff} ermitteln.

Der Befund, daß die erfindungsgemäßen Substanzen bei Kurzzeit-Belichtung (Belichtungszeit t<¹/₂₀ sec) in der Regel die Empfindlichkeit mehr steigern als bei Langzeit-Belichtung (t >¹/₂₀ sec) macht wahrscheinlich, daß die direkt an die Silberhalogenidoberfläche gebrachten reaktionsfähigen Gruppen das unmittelbar zu Beginn der Entwicklung entstehende Entwickler-Oxidationsprodukt abfangen und auf diese Weise die oxidative Zerstörung kleinster Latentbildkeime verhindern.

Die erfindungsgemäßen Verbindungen sind vorzugsweise diffusionsfähig und werden daher in der Zwischenphase zwischen den Halogensilberkörnern nicht fest eingelagert. Wasserlösliche Verbindungen oder solche, die in mit Wasser mischbaren, organischen Lösungsmitteln wie Methanol oder Aceton löslich sind, sind daher vorzuziehen.

Die Mengen, in denen die erfindungsgemäßen Substanzen eingesetzt werden, betragen insbesondere 10⁻³ bis 10 mMol, vorzugsweise 10⁻² bis 1 mMol/Mol Silberhalogenid. In der Regel steigt die fotografische Empfindlichkeit zunächst mit zunehmender Menge an und fällt dann wieder ab. Die optimale Menge innerhalb des angegebenen Bereichs kann durch einfache Versuche leicht ermittelt werden.

Auch Gemische aus verschiedenen Sorten der erfindungsgemäßen Verbindungen können vorteilhaft sein. Bei Mehrschichten-Aufbauten können in den einzelnen Schichten auch verschiedene Sorten der erfindungsgemäßen Verbindungen eingesetzt werden.

Da der zusätzlich in der Schicht vorhandene, den Bildfarbstoff lieferende, diffusionsfeste Farbkuppler dort in der Regel in wesentlich größerer Menge vorliegt als die erfindungsgemäßen Verbindungen, und da die Reaktionsprodukte der erfindungsgemäßen Verbindungen mit dem Entwickler-Oxidationsprodukt aus der Schicht bei der Verarbeitung in der Regel verschwinden, spielt der Farbton, welche diese Reaktionsprodukte haben, nur eine untergeordnete Rolle. Das Reaktionsprodukt kann farblos, gelb, purpur, blaugrün, blau, grün, rot sein oder auch jeden beliebigen anderen Farbton haben.

Beispiele für Verbindungen der Formel I sind:

Alle Verbindungen HK 1 bis HK 48 haben Kupplungsgeschwindigkeiten k_{eff} >10⁴.

Beispiele für farbfotografische Materialien sind Farbnegativfilme, Farbumkehrfilme, Farbpositivfilme, farbfotografisches Papier, farbumkehrfotografisches Papier, farbempfindliche Materialien für das Farbdiffusionstransfer-Verfahren oder das Silberfarb-Bleichverfahren.

Geeignete Träger zur Herstellung farbfotografischer Materialien sind z.B. Filme und Folien von halbsynthetischen und synthetischen Polymeren, wie Cellulosenitrat, Celluloseacetat, Cellulosebutyrat, Polystyrol, Polyvinylchlorid, Polyethylenterephthalat und Polycarbonat und mit einer Barytschicht oder α-Olefinpolymerschicht (z.B. Polyethylen) laminiertes Papier. Diese Träger können mit Farbstoffen und Pigmenten, beispielsweise Titandioxid, gefärbt sein. Sie können auch zum Zwecke der Abschirmung von Licht schwarz gefärbt sein. Die Oberfläche des Trägers wird im allgemeinen einer Behandlung unterzogen, um die Adhäsion der fotografischen Emulsionsschicht zu verbessern, beispielsweise einer Corona-Entladung mit nachfolgendem Antrag einer Substratschicht.

Die farbfotografischen Materialien enthalten üblicherweise mindestens je eine rotempfindliche, grünempfindliche und blauempfindliche Silberhalogenidemulsionsschicht sowie gegebenenfalls Zwischenschichten und Schutzschichten.

Wesentliche Bestandteile der fotografischen Emulsionsschichten sind Bindemittel, Silberhalogenidkörnchen und Farbkuppler.

Als Bindemittel wird vorzugsweise Gelatine verwendet. Diese kann jedoch ganz oder teilweise durch andere synthetische, halbsynthetische oder auch natürlich vorkommende Polymere ersetzt werden. Synthetische Gelatineersatzstoffe sind beispielsweise Polyvinylalkohol, Poly-N-vinylpyrrolidon, Polyacrylamide, Polyacrylsäure und deren Derivate, insbesondere deren Mischpolymerisate. Natürlich vorkommende Gelatineersatzstoffe sind beispielsweise andere Proteine wie Albumin oder Casein, Cellulose, Zucker, Polysaccharide, Stärke oder Alginate. Halbsynthetische Gelatineersatzstoffe sind in der Regel modifizierte Naturprodukte. Cellulosederivate wie Hydroxyalkylcellulose, Carboxymethylcellulose und Phthalylcellulose sowie Gelatinederivate, die durch Umsetzung mit Alkylierungs- oder Acylierungsmitteln oder durch Aufpfropfung von polymerisierbaren Monomeren erhalten worden sind, sind Beispiele hierfür.

Die Bindemittel sollen über eine ausreichende Menge an funktionellen Gruppen verfügen, so daß durch Umsetzung mit geeigneten Härtungsmitteln genügend widerstandsfähige Schichten erzeugt werden können. Solche funktionellen Gruppen sind insbesondere Aminogruppen, aber auch Carboxylgruppen, Hydroxylgruppen und aktive Methylengruppen.

Die vorzugsweise verwendete Gelatine kann durch sauren oder alkalischen Aufschluß erhalten sein. Es kann auch oxidierte Gelatine verwendet werden. Die Herstellung solcher Gelatinen wird beispielsweise in The Science and Technology of Gelatine, herausgegeben von A.G. Ward und A. Courts, Academic Press 1977, Seite 295 ff beschrieben. Die jeweils eingesetzte Gelatine soll einen möglichst geringen Gehalt an fotografisch aktiven Verunreinigungen enthalten (Inertgelatine). Gelatinen mit hoher Viskosität und niedriger Quellung sind besonders vorteilhaft.

Das als lichtempfindlicher Bestandteil in dem fotografischen Material befindliche Silberhalogenid kann als Halogenid Chlorid, Bromid oder Iodid bzw. Mischungen davon enthalten. Beispielsweise kann der Halogenidanteil wenigstens einer Schicht zu 0 bis 15 Mol-% aus Iodid, zu 0 bis 100 Mol-% aus Chlorid und zu 0 bis 100 Mol-% aus Bromid bestehen. Im Falle von Farbnegativ- und Farbumkehrfilmen werden üblicherweise Silberbromidiodidemulsionen, im Falle von Farbnegativ- und Farbumkehrpapier üblicherweise Silberchloridbromidemulsionen mit hohem Chloridanteil bis zu reinen Silberchloridemulsionen verwendet. Es kann sich um überwiegend kompakte Kristalle handeln, die z.B. regulär kubisch oder oktaedrisch sind oder Übergangsformen aufweisen können. Vorzugsweise können aber auch plättchenförmige Kristalle vorliegen, deren durchschnittliches Verhältnis von Durchmesser zu Dicke bevorzugt wenigstens 5:1 ist, wobei der Durchmesser eines Kornes definiert ist als der Durchmesser eines Kreises mit einem Kreisinhalt entsprechend der projizierten Fläche des Kornes. Die Schichten können aber auch tafelförmige Silberhalogenidkristalle aufweisen, bei denen das Verhältnis von Durchmesser zu Dicke wesentlich größer als 5:1 ist, z.B. 12:1 bis 30:1.

Die Silberhalogenidkörner können auch einen mehrfach geschichteten Kornaufbau aufweisen, im einfachsten Fall mit einem inneren und einem äußeren Kornbereich (core/shell), wobei die Halogenidzusammensetzung und/oder sonstige Modifizierungen, wie z.B. Dotierungen der einzelnen Kornbereiche unterschiedlich sind. Die mittlere Korngröße der Emulsionen liegt vorzugsweise zwischen 0,2 µm und 2,0 µm, die Korngrößenverteilung kann sowohl homo- als auch heterodispers sein. Homodisperse Korngrößenverteilung bedeutet, daß 95 % der Körner nicht mehr als ± 30% von der mittleren Korngröße abweichen. Die Emulsionen können neben dem Silberhalogenid auch organische Silbersalze enthalten, z.B. Silberbenztriazolat oder Silberbehenat.

Es können zwei oder mehrere Arten von Silberhalogenidemulsionen, die getrennt hergestellt werden, als Mischung verwendet werden.

Die fotografischen Emulsionen können nach verschiedenen Methoden (z.B. P. Glafkides, Chimie et Physique Photographique, Paul Montel, Paris (1967), G.F. Duffin, Photographic Emulsion Chemistry, The Focal Press, London (1966), V.L. Zelikman et al, Making and Coating Photographic Emulsion, The Focal Press, London (1966) aus löslichen Silbersalzen und löslichen Halogeniden hergestellt werden.

Die Fällung des Silberhalogenids erfolgt bevorzugt in Gegenwart des Bindemittels, z.B. der Gelatine und kann im sauren, neutralen oder alkalischen pH-Bereich durchgeführt werden, wobei vorzugsweise Silberhalogenidkomplexbildner zusätzlich verwendet werden. Zu letzteren gehören z.B. Ammoniak, Thioether, Imidazol, Ammoniumthiocyanat oder überschüssiges Halogenid. Die Zusammenführung der wasserlöslichen Silbersalze und der Halogenide erfolgt wahlweise nacheinander nach dem single-jet- oder gleichzeitig nach dem double-jet-Verfahren oder nach beliebiger Kombination beider Verfahren. Bevorzugt wird die Dosierung mit steigenden Zuflußraten, wobei die "kritische" Zufuhrgeschwindigkeit, bei der gerade noch keine Neukeime entstehen, nicht überschritten werden sollte. Der pAg-Bereich kann während der Fällung in weiten Grenzen variieren, vorzugsweise wird das sogenannte pAg-gesteuerte Verfahren benutzt, bei dem ein bestimmter pAg-Wert konstant gehalten oder ein definiertes pAg-Profil während der Fällung durchfahren wird. Neben der bevorzugten Fällung bei Halogenidüberschuß ist aber auch die sogenannte inverse Fällung bei Silberionenüberschluß möglich. Außer durch Fällung können die Silberhalogenidkristalle auch durch physikalische Reifung (Ostwaldreifung), in Gegenwart von überschüssigem Halogenid und/oder Silberhalogenidkomplexierungsmittel wachsen. Das Wachstum der Emulsionskörner kann sogar überwiegend durch Ostwaldreifung erfolgen, wobei vorzugsweise eine feinkörnige, sogenannte Lippmann-Emulsion, mit einer schwerer löslichen Emulsion gemischt und auf letzterer umgelöst wird.

Während der Fällung und/oder der physikalischen Reifung der Silberhalogenidkörner können auch Salze oder Komplexe von Metallen, wie Cd, Zn, Pb, Tl, Bi, Ir, Rh, Fe vorhanden sein.

Ferner kann die Fällung auch in Gegenwart von Sensibilisierungsfarbstoffen erfolgen. Komplexierungsmittel und/oder Farbstoffe lassen sich zu jedem beliebigen Zeitpunkt unwirksam machen, z.B. durch Änderung des pH-Wertes oder durch eine oxidative Behandlung.

Nach abgeschlossener Kristallbildung oder auch schon zu einem früheren Zeitpunkt werden die löslichen Salze aus der Emulsion entfernt, z.B. durch Nudeln und Waschen, durch Flocken und Waschen, durch Ultrafiltration oder durch Ionenaustauscher.

Die Silberhalogenidemulsion wird im allgemeinen einer chemischen Sensibilisierung unter definierten Bedingungen - pH, pAg, Temperatur, Gelatine-, Silberhalogenid- und Sensibilisatorkonzentration - bis zum Erreichen des Empfindlichkeits- und Schleieroptimums unterworfen. Die Verfahrensweise ist z.B. bei H. Frieser "Die Grundlagen der Photographischen Prozesse mit Silberhalogeniden" Seite 675-734, Akademische Verlagsgesellschaft (1968) beschrieben.

Dabei kann die chemische Sensibilisierung unter Zusatz von Verbindungen von Schwefel, Selen, Tellur und/oder Verbindungen der Metalle der VIII. Nebengruppe des Periodensystems (z.B. Gold, Platin, Palladium, Iridium) erfolgen, weiterhin können Thiocyanatverbindungen, oberflächenaktive Verbindungen, wie Thioether, heterocyclische Stickstoffverbindungen (z.B. Imidazole, Azaindene) oder auch spektrale Sensibilisatoren (beschrieben z.B. bei F. Hamer "The Cyanine Dyes and Related Compounds", 1964, bzw. Ullmanns Encyclopädie der technischen Chemie, 4. Auflage, Bd. 18, S. 431 ff. und Research Disclosure Nr. 17643, Abschnitt III) zugegeben werden. Ersatzweise oder zusätzlich kann eine Reduktionssensibilisierung unter Zugabe von Reduktionsmitteln (Zinn-II-Salze, Amine, Hydrazinderivate, Aminoborane, Silane, Formamidinsulfinsäure) durch Wasserstoff, durch niedrigen pAg (z.B. kleiner 5) und/oder hohen pH (z.B. über 8) durchgeführt werden.

Die fotografischen Emulsionen können Verbindungen zur Verhinderung der Schleierbildung oder zur Stabilisierung der fotografischen Funktion während der Produktion, der Lagerung oder der fotografischen Verarbeitung enthalten.

Besonders geeignet sind Azaindene, vorzugsweise Tetra- und Pentaazaindene, insbesondere solche, die mit Hydroxyl- oder Aminogruppen substituiert sind. Derartige Verbindungen sind z.B. von Birr, Z. Wiss. Phot. 47 (1952), S. 2-58 beschrieben worden. Weiter können als Antischleiermittel Salze von Metallen wie Quecksilber oder Cadmium, aromatische Sulfon- oder Sulfinsäuren wie Benzolsulfinsäure, oder stickstoffhaltige Heterocyclen wie Nitrobenzimidazol, Nitroindazol, gegebenenfalls substituierte Benztriazole oder Benzthiazoliumsalze eingesetzt werden. Besonders geeignet sind Mercaptogruppen enthaltende Heterocyclen, z.B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure Nr. 17643 (1978), Abschnitt VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.). Neben natürlichen oberflächenaktiven Verbin- wie Nitrobenzimidazol, Nitroindazol, gegebenenfalls substituierte Benztriazole oder Benzthiazoliumsalze eingesetzt werden. Besonders geeignet sind Mercaptogruppen enthaltende Heterocyclen, z.B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure Nr. 17643 (1978), Abschnitt VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.). Neben natürlichen oberflächenaktiven Verbin dungen, z.B. Saponin, finden hauptsächlich synthetische oberflächenaktive Verbindungen (Tenside) Verwendung: nicht-ionische Tenside, z.B. Alkylenoxidverbindungen, Glycerinverbindungen oder Glycidolverbindungen, kationische Tenside, z.B. höhere Alkylamine, quartäre Ammoniumsalze, Pyridinverbindungen und andere heterocyclische Verbindungen, Sulfoniumverbindungen oder Phosphoniumverbindungen, anionische Tenside, enthaltend eine Säuregruppe, z.B. Carbonsäure-, Sulfonsäure-, eine Phosphorsäure-, Schwefelsäureester- oder Phosphorsäureestergruppe, ampholytische Tenside, z.B. Aminosäure- und Aminosulfonsäureverbindungen sowie Schwefel- oder Phosphorsäureester eines Aminoalkohols.

Die fotografischen Emulsionen können unter Verwendung von Methinfarbstoffen oder anderen Farbstoffen spektral sensibilisiert werden. Besonders geeignete Farbstoffe sind Cyaninfarbstoffe, Merocyaninfarbstoffe und komplexe Merocyaninfarbstoffe.

Eine Übersicht über die als Spektralsensibilisatoren geeigneten Polymethinfarbstoffe, deren geeignete Kombinationen und supersensibilisierend wirkenden Kombinationen enthält Research Disclosure 17643/1978 in Abteilung IV.

Insbesondere sind die folgenden Farbstoffe - geordnet nach Spektralgebieten - geeignet:

### 1. als Rotsensibilisatoren

9-Ethylcarbocyanine mit Benzthiazol, Benzselenazol oder Naphthothiazol als basische Endgruppen, die in 5- und/oder 6-Stellung durch Halogen, Methyl, Methoxy, Carbalkoxy, Aryl substituiert sein können sowie 9-Ethyl-naphthoxathia- bzw. -selencarbocyanine und 9-Ethyl-naphthothiaoxa- bzw. -benzimidazocarbocyanine, vorausgesetzt, daß die Farbstoffe mindestens eine Sulfoalkylgruppe am heterocyclischen Stickstoff tragen.

### 2. als Grünsensibilisatoren

9-Ethylcarbocyanine mit Benzoxazol, Naphthoxazol oder einem Benzoxazol und einem Benzthiazol als basische Endgruppen sowie Benzimidazocarbocyanine, die ebenfalls weiter substituiert sein können und ebenfalls mindestens eine Sulfoalkylgruppe am heterocyclischen Stickstoff enthalten müssen.

### 3. als Blausensibilisatoren

symmetrische oder asymmetrische Benzimidazo-, Oxa-, Thia- oder Selenacyanine mit mindestens einer Sulfoalkylgruppe am heterocyclischen Stickstoff und gegebenenfalls weiteren Substituenten am aromatischen Kern, sowie Apomerocyanine mit einer Rhodaningruppe.

Als Beispiele seien, insbesondere für Negativ- und Umkehrfilm, die nachfolgend aufgeführen Rotsensibilisatoren RS, Grünsensibilisatoren GS und Blausensibilisatoren BS genannt, die jeweils einzeln oder in Kombination untereinander eingesetzt werden können, z.B. RS 1 und RS 2, sowie GS 1 und GS 2.
RS 1: R₁, R₃, R₇, R₉ = H; R₂, R₈ = Cl; R₄ = SO₃^{⊖} H(C₂H₅)₃; R₅ = C₂H₅; R₆ = SO₃^{⊖}; m, n = 3; X, Y = S;
RS 2: R₁, R₃, R₉ = H; R₂ = Phenyl; R₅ = C₂H₅; R₆ = SO₃^{⊖}; R₇, R₈ = -OCH₃; m = 2; n = 3; X = O; Y = S;
RS 3: R₁, R₉ = H; R₂, R₃ zusammen -CH=CH-CH=CH-; R₄ = SO₃^{⊖}Na^{⊕}; R₅ = C₂H₅; R₆ = SO₃^{⊖}; R₇, R₈ = Cl; m, n = 3; X = S; Y = N-C₂H₅;
RS 4: R₁ = OCH₃; R₂, R₈ = CH₃; R₃, R₄, R₇, R₉ = H; R₅ = C₂H₅; R₆ = SO₃^{⊖}; m = 2; n = 4; X = S; Y = Se;
RS 5: R₁, R₇ = H; R₂, R₃ sowie R₈, R₉ zusammen -CH=CH-CH=CH-; R₄ = SO₃^{⊖} H(C₂H₅)₃; R₅ = C₂H₅; R₆ = SO₃^{⊖}; m = 2; n = 3; X, Y = S;
GS 1: R₁, R₃, R₇, R₉ = H; R₂ = Phenyl; R₅ = C₂H₅; R₆ = SO₃^{⊖}; R₈ = Cl; m = 2; n = 3; X, Y = O;
GS 2: R₁, R₂, R₇, R₈ = Cl; R₃, R₅, R₆, R₉ = H; m, n = 2; X, Y = N-C₂H₅;
GS 3: R₁, R₇ = H; R₂, R₃ sowie R₈, R₉ zusammen -CH=CH-CH=CH-; R₄ = SO₃^{⊖}Na^{⊕}; R₅ = C₂H₅; R₆ = SO₃^{⊖}; m, n = 3; X, Y = O;
GS 4: R₁, R₃, R₄, R₇, R₈, R₉ = H; R₂ = OCH₃; R₅ = C₂H₅; R₆ = SO₃^{⊖}; m = 2; n = 4; X = O; Y = S;

Auf Sensibilisatoren kann verzichtet werden, wenn für einen bestimmten Spektralbereich die Eigenempfindlichkeit des Silberhalogenids ausreichend ist, beispielsweise die Blauempfindlichkeit von Silberbromiden.

Den unterschiedlich sensibilisierten Emulsionsschichten werden nicht diffundierende monomere oder polymere Farbkuppler zugeordnet, die sich in der gleichen Schicht oder in einer dazu benachbarten Schicht befinden können. Gewöhnlich werden den rotempfindlichen Schichten Blau grünkuppler, den grünempfindlichen Schichten Purpurkuppler und den blauempfindlichen Schichten Gelbkuppler zugeordnet.

Farbkuppler zur Erzeugung des blaugrünen Teilfarbenbildes sind in der Regel Kuppler vom Phenol- oder α-Naphtholtyp; geeignete Beispiele hierfür sind
BG 12: R₁ = C₂H₅; R₂ = H; R₃ = H; R₄ = -SO₂CH₃
BG 13: R₁ = -C₄H₉; R₂ = H; R₃ = H; R₄ = -SO₂-C₄H₉
BG 14: R₁ = -C₄H₉; R₂ = H; R₃ = -CN; R₄ = -CN
BG 15: R₁ = -C₄H₉; R₂ = H; R₃ = H; R₄ = -SO₂-CH₂-CHF₂
BG 16: R₁ = -C₂H₅; R₂ = H; R₃ = H; R₄ = -SO₂CH₂-CHF-C₃H₇
BG 17: R₁ = -C₄H₉; R₂ = H; R₃ = H; R₄ = F
BG 18: R₁ = -C₄H₉; R₂ =H; R₃ =H; R₄ = -SO₂CH₃
BG 19: R₁ = -C₄H₉; R₂ =H; R₃ = H; R₄ = -CN
BG 20: R₁ = -CH₃; R₂ = -C₂H₅; R₃, R₄ = -t-C₅H₁₁
BG 21: R₁ = -CH₃; R₂ = H; R₃, R₄ = -t-C₅H₁₁
BG 22: R₁ = -C₂H₅; R₂ = -C₂H₅; R₃, R₄ = -t-C₅H₁₁
BG 23: R₁ = -C₂H₅; R₂ = -C₄H₉; R₃, R₄ = -t-C₅H₁₁
BG 24: R₁ = -C₂H₅; R₂ = -C₄H₉; R₃, R₄ = -t-C₄H₉
BG 25: R₁, R₂ = -t-C₅H₁₁; R₃ = -C₄H₉; R₄ = H; R₅ = -C₃F₇
BG 26: R₁ = -NHSO₂-C₄H₉; R₂ = H; R₃ = -C₁₂H₂₅; R₄ = Cl; R₅ = Phenyl
BG 27: R₁, R₂ = -t-C₅H₁₁; R₂ = Cl, R₃ = -CH(CH₃)₂; R₄ = Cl; R₅ = Pentafluorphenyl
BG 28: R₁ = -t-C₅H₁₁; R₂ = Cl; R₃ = -C₆H₁₃; R₄ = Cl; R₅ = -2-Chlorphenyl

Farbkuppler zur Erzeugung des purpurnen Teilfarbenbildes sind in der Regel Kuppler vom Typ des 5-Pyrazolons, des Indazolons oder der Pyrazoloazole; geeignete Beispiele hierfür sind

Farbkuppler zur Erzeugung des gelben Teilfarbenbildes sind in der Regel Kuppler mit einer offenkettigen Ketomethylengruppierung, insbesondere Kuppler vom Typ des α-Acylacetamids; geeignete Beispiele hierfür sind α-Benzoylacetanilidkuppler und α-Pivaloylacetanilidkuppler der Formeln

Bei den Farbkupplern kann es sich um 4-Äquivalentkuppler, aber auch um 2-Äquivalentkuppler handeln. Letztere leiten sich von den 4-Äquivalentkupplern dadurch ab, daß sie in der Kupplungsstelle einen Substituenten enthalten, der bei der Kupplung abgespalten wird. Zu den 2-Äquivalentkupplern sind solche zu rechnen, die farblos sind, als auch solche, die eine intensive Eigenfarbe aufweisen, die bei der Farbkupplung verschwindet bzw. durch die Farbe des erzeugten Bildfarbstoffes ersetzt wird (Maskenkuppler), und die Weißkuppler, die bei Reaktion mit Farbentwickleroxidationsprodukten im wesentlichen farblose Produkte ergeben. Zu den 2-Äquivalentkupplern sind ferner solche Kuppler zu rechnen, die in der Kupplungsstelle einen abspaltbaren Rest enthalten, der bei Reaktion mit Farbentwickleroxidationsprodukten in Freiheit gesetzt wird und dabei entweder direkt oder nachdem aus dem primär abgespaltenen Rest eine oder mehrere weitere Gruppen abgespalten worden sind (z.B. DE-A-27 03-145, DE-A-28 55 697, DE-A-31 05 026, DE-A-33 19 428), eine bestimmte erwünschte fotografische Wirksamkeit entfaltet, z.B. als Entwicklungsinhibitor oder -accelerator. Beispiele für solche 2-Äquivalentkuppler sind die bekannten DIR-Kuppler wie auch DAR-bzw. FAR-Kuppler.

Beispiele für Weißkuppler sind:

Beispiele für Maskenkuppler sind

DIR-Kuppler, die Entwicklungsinhibitoren vom Azoltyp, z.B. Triazole und Benzotriazole freisetzen, sind in DE-A-24 14 006, 26 10 546, 26 59 417, 27 54 281, 27 26 180, 36 26 219, 36 30 564, 36 36 824, 36 44 416 und 28 42 063 beschrieben. Weitere Vorteile für die Farbwiedergabe, d.h., Farbtrennung und Farbreinheit, und für die Detailwiedergabe, d.h., Schärfe und Körnigkeit, sind mit solchen DIR-Kupplern zu erzielen, die z.B. den Entwicklungsinhibitor nicht unmittelbar als Folge der Kupplung mit einem oxidierten Farbentwickler abspalten, sondern erst nach einer weiteren Folgereaktion, die beispielsweise mit einer Zeitsteuergruppe erreicht wird. Beispiele dafür sind in DE-A-28 55 697, 32 99 671, 38 18 231, 35 18 797, in EP-A-157 146 und 204 175, in US-A-4 146 396 und 4 438 393 sowie in GB-A-2 072 363 beschrieben.

DIR-Kuppler, die einen Entwicklungsinhibitor freisetzen, der im Entwicklerbad zu im wesentlichen fotografisch unwirksamen Produkten zersetzt wird, sind beispielsweise in DE-A-32 09 486 und in EP-A-167 168 und 219 713 beschrieben. Mit dieser Maßnahme wird eine störungsfreie Entwicklung und Verarbeitungskonstanz erreicht.

Bei Einsatz von DIR-Kupplern, insbesondere von solchen, die einen gut diffundierbaren Entwicklungsinhibitor abspalten, lassen sich durch geeignete Maßnahmen bei der optischen Sensibilisierung Verbesserungen der Farbwiedergabe, z.B. eine differenziertere Farbwiedergabe, erzielen, wie beispielsweise in EP-A-115 304, 167 173, GB-A-2 165 058, DE-A-37 00 419 und US-A-4 707 436 beschrieben.

Die DIR-Kuppler können in einem mehrschichtigen fotografischen Material den unterschiedlichsten Schichten zugesetzt werden, z.B. auch lichtunempfindlichen oder Zwischenschichten. Vorzugsweise werden sie jedoch den lichtempfindlichen Silberhalogenidemulsionsschichten zugesetzt, wobei die charakteristischen Eigenschaften der Silberhalogenidemulsion, z.B. deren Iodidgehalt, die Struktur der Silberhalogenidkörner oder deren Korngrößenverteilung von Einfluß auf die erzielten fotografischen Eigenschaften sind. Der Einfluß der freigesetzten Inhibitoren kann beispielsweise durch den Einbau einer Inhibitorfängerschicht gemäß DE-A-24 31 223 begrenzt werden. Aus Gründen der Reaktivität oder Stabilität kann es vorteilhaft sein, einen DIR-Kuppler einzu setzen, der in der jeweiligen Schicht, in der er eingebracht ist, eine von der in dieser Schicht zu erzeugenden Farbe abweichende Farbe bei der Kupplung bildet.

Zur Steigerung der Empfindlichkeit, des Kontrastes und der maximalen Dichte können vor allem DAR- bzw. FAR-Kuppler eingesetzt werden, die einen Entwicklungsbeschleuniger oder ein Schleiermittel abspalten. Verbindungen dieser Art sind beispielsweise in DE-A-25 34 466, 32 09 110, 33 33 355, 34 10 616, 34 29 545, 34 41 823, in EP-A-89 834, 110 511, 118 087, 147 765 und in US-A-4 618 572 und 4 656 123 beschrieben.

Als Beispiel für den Einsatz von BAR-Kuppler (Bleach Accelerator Releasing Coupler) wird auf EP-A-193 389 verwiesen.

Es kann vorteilhaft sein, die Wirkung einer aus einem Kuppler abgespaltenen fotografisch wirksamen Gruppe dadurch zu modifizieren, daß eine intermolekulare Reaktion dieser Gruppe nach ihrer Freisetzung mit einer anderen Gruppe gemäß DE-A-35 06 805 eintritt.

Beispiele für DIR-Kuppler sind:

Da bei den DIR-, DAR- bzw. FAR-Kupplern hauptsächlich die Wirksamkeit des bei der Kupplung freigesetzten Restes erwünscht ist und es weniger auf die farbbildenden Eigenschaften dieser Kuppler ankommt, sind auch solche DIR-, DAR- bzw. FAR-Kuppler geeignet, die bei der Kupplung im wesentlichen farblose Produkte ergeben (DE-A-15 47 640).

Der abspaltbare Rest kann auch ein Ballastrest sein, so daß bei der Reaktion mit Farbentwickleroxidationsprodukten Kupplungsprodukte erhalten werden, die diffusionsfähig sind oder zumindest eine schwache bzw. eingeschränkte Beweglichkeit aufweisen (US-A-4 420 556).

Das Material kann weiterhin von Kupplern verschiedene Verbindungen enthalten, die beispielsweise einen Entwicklungsinhibitor, einen Entwicklungsbeschleuniger, einen Bleichbeschleuniger, einen Entwickler, ein Silberhalogenidlösungsmittel, ein Schleiermittel oder ein Antischleiermittel in Freiheit setzen können, beispielsweise sogenannte DIR-Hydrochinone und andere Verbindungen, wie sie beispielsweise in US-A-4 636 546, 4 345 024, 4 684 604 und in DE-A-31 45 640, 25 15 213, 24 47 079 und in EP-A-198 438 beschrieben sind. Diese Verbindungen erfüllen die gleiche Funktion wie die DIR-, DAR- oder FAR-Kuppler, außer daß sie keine Kupplungsprodukte bilden.

Hochmolekulare Farbkuppler sind beispielsweise in DE-C-1 297 417, DE-A-24 07 569, DE-A-31 48 125, DE-A-32 17 200, DE-A-33 20 079, DE-A-33 24 932, DE-A-33 31 743, DE-A-33 40 376, EP-A-27 284, US-A-4 080 211 beschrieben. Die hochmolekularen Farbkuppler werden in der Regel durch Polymerisation von ethylenisch ungesättigten monomeren Farbkupplern hergestellt. Sie können aber auch durch Polyaddition oder Polykondensation erhalten werden.

Die Einarbeitung der Kuppler oder anderer Verbindungen in Silberhalogindemulsionsschichten kann in der Weise erfolgen, daß zunächst von der betreffenden Verbindung eine Lösung, eine Dispersion oder eine Emulsion hergestellt und dann der Gießlösung für die betreffende Schicht zugefügt wird. Die Auswahl des geeigneten Lösungs- oder Dispersionsmittel hängt von der jeweiligen Löslichkeit der Verbindung ab.

Methoden zum Einbringen von in Wasser im wesentlichen unlöslichen Verbindungen durch Mahlverfahren sind beispielsweise in DE-A-26 09 741 und DE-A-26 09 742 beschrieben.

Hydrophobe Verbindungen können auch unter Verwendung von hochsiedenden Lösungsmitteln, sogenannten Ölbildnern, in die Gießlösung eingebracht werden. Entsprechende Methoden sind beispielsweise in US-A-2 322 027, US-A-2 801 170, US-A-2 801 171 und EP-A-0 043 037 beschrieben.

Anstelle der hochsiedenden Lösungsmitteln können Oligomere oder Polymere, sogenannte polymere Ölbildner Verwendung finden.

Die Verbindungen können auch in Form beladener Latices in die Gießlösung eingebracht werden. Verwiesen wird beispielsweise auf DE-A-25 41 230, DE-A-25 41 274, DE-A-28 35 856, EP-A-0 014 921, EP-A-0 069 671, EP-A-0 130 115, US-A-4 291 113.

Die diffusionsfeste Einlagerung anionischer wasserlöslicher Verbindungen (z.B. von Farbstoffen) kann auch mit Hilfe von kationischen Polymeren, sogenannten Beizenpolymeren erfolgen.

Geeignete Ölbildner sind z.B. Phthalsäurealkylester, Phosphonsäureester, Phosphorsäureester, Citronensäureester, Benzoesäureester, Amide, Fettsäureester, Trimesinsäureester, Alkohole, Phenole, Anilinderivate und Kohlenwasserstoffe.

Beispiele für geeignete Ölbildner sind Dibutylphthalat, Dicyclohexylphthalat, Di-2-ethylhexylphthalat, Decylphthalat, Triphenylphosphat, Tricresylphosphat, 2-Ethylhexyldiphenylphosphat, Tricyclohexylphosphat, Tri-2-ethylhexylphosphat, Tridecylphosphat, Tributoxyethylphosphat, Trichlorpropylphosphat, Di-2-ethylhexylphenylphosphat, 2-Ethylhexylbenzoat, Dodecylbenzoat, 2-Ethylhexyl-p-hydroxybenzoat, Diethyldodecanamid, N-Tetradecylpyrrolidon, Isostearylalkohol, 2,4-Di-tert.-amylphenol, Dioctylacelat, Glycerintributyrat, Isostearyllactat, Trioctylcitrat, N,N-Dibutyl-2-butoxy-5-tert.-octylanilin, Paraffin, Dodecylbenzol und Diisopropylnaphthalin.

Jede der unterschiedlich sensibilisierten, lichtempfindlichen Schichten kann aus einer einzigen Schicht bestehen oder auch zwei oder mehr Silberhalogenidemulsionsteilschichten umfassen (DE-C-1 121 470). Dabei sind rotempfindliche Silberhalogenidemulsionsschichten dem Schichtträger häufig näher angeordnet als grünempfindliche Silberhalogenidemulsionsschichten und diese wiederum näher als blauempfindliche, wobei sich im allgemeinen zwischen grünempfindlichen Schichten und blauempfindlichen Schichten eine nicht lichtempfindliche gelbe Filterschicht befindet.

Bei geeignet geringer Eigenempfindlichkeit der grün- bzw. rotempfindlichen Schichten kann man unter Verzicht auf die Gelbfilterschicht andere Schichtanordnungen wählen, bei denen auf den Träger z.B. die blauempfindlichen, dann die rotempfindlichen und schließlich die grünempfindlichen Schichten folgen.

Die in der Regel zwischen Schichten unterschiedlicher Spektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Geeignete Mittel, die auch Scavenger oder EOP-Fänger genannt werden, werden in Research Disclosure 17 643 (Dez. 1978), Kapitel VII, 17 842/1979, Seite 94-97 und 18.716/ 1979, Seite 650 sowie in EP-A-69 070, 98 072, 124 877, 125 522 und in US-A-463 226 beschrieben.

Beispiele für besonders geeignete Verbindungen sind: Liegen mehrere Teilschichten gleicher spektraler Sensibilisierung vor, so können sich diese hinsichtlich ihrer Zusammensetzung, insbesondere was Art und Menge der Silberhalogenidkörnchen betrifft unterscheiden. Im allgemeinen wird die Teilschicht mit höherer Empfindlichkeit von Träger entfernter angeordnet sein als die Teilschicht mit geringerer Empfindlichkeit. Teilschichten gleicher spektraler Sensibilisierung können zueinander benachbart oder durch andere Schichten, z.B. durch Schichten anderer spektraler Sensibilisierung getrennt sein. So können z.B. alle hochempfindlichen und alle niedrigempfindlichen Schichten jeweils zu einem Schichtpaket zusammengefaßt sein (DE-A-19 58 709, DE-A-25 30 645, DE-A-26 22 922).

Das fotografische Material kann weiterhin UV-Licht absorbierende Verbindungen, Weißtöner, Abstandshalter, Filterfarbstoffe, Formalinfänger, Lichtschutzmittel, Antioxidantien, D_{Min}-Farbstoffe, Zusätze zur Verbesserung der Farbstoff-, Kuppler- und Weißenstabilisierung sowie zur Verringerung des Farbschleiers, Weichmacher (Latices), Biocide und anderes enthalten.

UV-Licht absorbierende Verbindungen sollen einerseits die Bildfarbstoffe vor dem Ausbleichen durch UV-reiches Tageslicht schützen und andererseits als Filterfarbstoffe das UV-Licht im Tageslicht bei der Belichtung absorbieren und so die Farbwiedergabe eines Films verbessern. Üblicherweise werden für die beiden Aufgaben Verbindungen unterschiedlicher Struktur eingesetzt. Beispiele sind arylsubstituierte Benzotriazolverbindungen (US-A-3 533 794), 4-Thiazolidonverbindungen (US-A-3 314 794 und 3 352 681), Benzophenonverbindungen (JP-A-2784/71), Zimtsäureesterverbindungen (US-A-3 705 805 und 3 707 375), Butadienverbindungen (US-A-4 045 229) oder Benzoxazolverbindungen (US-A-3 700 455).

Beispiele besonders geeigneter Verbindungen sind R, R₁ = H; R₂ = t-C₄H₉
R = H; R₁, R₂ = t-C₄H₉
R = H; R₁, R₂ = t-C₅H₁₁
R = H; R₁ = s-C₄H₉; R₂ = t-C₄H₉
R = Cl; R₁ = t-C₄H₉; R₂ = s-C₄H₉
R = Cl; R₁, R₂ = t-C₄H₉
R = Cl; R₁ = t-C₄H₉; R₂ = -CH₂-CH₂-COOC₈H₁₇
R = H; R = i-C₁₂H₂₅; R₂ = CH₃
R, R₁, R₂ = t-C₄H₉ R₁, R₂ = n-C₆H₁₃; R₃, R₄ = CN

Es können auch ultraviolettabsorbierende Kuppler (wie Blaugrünkuppler des α-Naphtholtyps) und ultraviolettabsorbierende Polymere verwendet werden. Diese Ultraviolettabsorbentien können durch Beizen in einer speziellen Schicht fixiert sein.

Für sichtbares Licht geeignete Filterfarbstoffe umfassen Oxonolfarbstoffe, Hemioxonolfarbstoffe, Styrylfarbstoffe, Merocyaninfarbstoffe, Cyaninfarbstoffe und Azo farbstoffe. Von diesen Farbstoffen werden Oxonolfarbstoffe, Hemioxonolfarbstoffe und Merocyaninfarbstoffe besonders vorteilhaft verwendet.

Geeignete Weißtöner sind z.B. in Research Disclosure 17 643 (Dez. 1978), Kapitel V, in US-A-2 632 701, 3 269 840 und in GB-A-852 075 und 1 319 763 beschrieben.

Bestimmte Bindemittelschichten, insbesondere die vom Träger am weitesten entfernte Schicht, aber auch gelegentlich Zwischenschichten, insbesondere, wenn sie während der Herstellung die vom Träger am weitesten entfernte Schicht darstellen, können fotografisch inerte Teilchen anorganischer oder organischer Natur enthalten, z.B. als Mattierungsmittel oder als Abstandshalter (DE-A-33 31 542, DE-A-34 24 893, Research Disclosure 17 643, (Dez. 1978), Kapitel XVI).

Der mittlere Teilchendurchmesser der Abstandshalter liegt insbesondere im Bereich von 0,2 bis 10 µm. Die Abstandshalter sind wasserunlöslich und können alkaliunlöslich oder alkalilöslich sein, wobei die alkalilöslichen im allgemeinen im alkalischen Entwicklungsbad aus dem fotografischen Material entfernt werden. Beispiele für geeignete Polymere sind Polymethylmethacrylat, Copolymere aus Acrylsäure und Methylmethacrylat sowie Hydroxypropylmethylcellulosehexahydrophthalat.

Geeignete Formalinfänger sind z.B.

Zusätze zur Verbesserung der Farbstoff-, Kuppler- und Weißenstabilität sowie zur Verringerung des Farbschleiers (Research Disclosure 17 643/1978, Kapitel VII) können den folgenden chemischen Stoffklasen angehören: Hydrochinone, 6-Hydroxychromane, 5-Hydroxycumarane, Spirochromane, Spiroindane, p-Alkoxyphenole, sterische gehinderte Phenole, Gallussäurederivate, Methylendioxybenzole, Aminophenole, sterisch gehinderte Amine, Derivate mit veresterten oder verätherten phenolischen Hydroxylgruppen, Metallkomplexe.

Verbindungen, die sowohl eine sterisch gehinderte Amin-Partialstruktur als auch eine sterisch gehinderte Phenol-Partialstruktur in einem Molekül aufweisen (US-A-4 268 593), sind besonders wirksam zur Verhinderung der Beeinträchtigung (Verschlechterung bzw. Abbau) von gelben Farbbildern als Folge der Entwicklung von Wärme, Feuchtigkeit und Licht. Um die Beeinträchtigung (Verschlechterung bzw. den Abbau) von purpurroten Farbbildern, insbesondere ihre Beeinträchtigung (Verschlechterung bzw. Abbau) als Folge der Einwirkung von Licht, zu verhindern, sind Spiroindane (JP-A-159 644/81) und Chromane, die durch Hydrochinondiether oder -monoether substiutiert sind (JP-A-89 835/80) besonders wirksam.

Beispiele besonders geeigneter Verbindungen sind: sowie die als EOP-Fänger aufgeführten Verbindungen.

Die Schichten des fotografischen Materials können mit den üblichen Härtungsmitteln gehärtet werden. Geeignete Härtungsmittel sind z.B. Formaldehyd, Glutaraldehyd und ähnliche Aldehydverbindungen, Diacetyl, Cyclopentadion und ähnliche Ketonverbindungen, Bis-(2-chlorethylharnstoff), 2-Hydroxy-4,6-dichlor-1,3,5-triazin und andere Verbindungen, die reaktives Halogen enthalten (US-A-3 288 775, US-A-2 732 303, GB-A-974 723 und GB-A-1 167 207) Divinylsulfonverbindungen, 5-Acetyl-1,3-diacryloylhexahydro-1,3,5-triazin und andere Verbindungen, die eine reaktive Olefinbindung enthalten (US-A-3 635 718, US-A-3 232 763 und GB-A-994 869); N-Hydroxymethylphthalimid und andere N-Methylolverbindungen (US-A-2 732 316 und US-A-2 586 168); Isocyanate (US-A-3 103 437); Aziridinverbindungen (US-A-3 017 280 und US-A-2 983 611); Säurederivate (US-A-2 725 294 und US-A-2 725 295); Verbindungen vom Carbodiimidtyp (US-A-3 100 704); Carbamoylpyridiniumsalze (DE-A-22 25 230 und DE-A-24 39 551); Carbamoyloxypyridiniumverbindungen (DE-A-24 08 814); Verbindungen mit einer Phosphor-Halogen-Bindung (JP-A-113 929/83); N-Carbonyloximid-Verbindungen (JP-A-43353/81); N-Sulfonyloximido-Verbindungen (US-A-4 111 926), Dihydrochinolinverbindungen (US-A-4 013 468), 2-Sulfonyloxypyridiniumsalze (JP-A-110 762/81), Formamidiniumsalze (EP-A-0 162 308), Verbindungen mit zwei oder mehr N-Acyloximino-Gruppen (US-A-4 052 373), Epoxyverbindungen (US-A-3 091 537), Verbindungen vom Isoxazoltyp (US-A-3 321 313 und US-A-3 543 292); Halogencarboxyaldehyde, wie Mucochlorsäure; Dioxanderivate, wie Dihydroxydioxan und Di-chlordioxan; und anorganische Härter, wie Chromalaun und Zirkonsulfat.

Die Härtung kann in bekannter Weise dadurch bewirkt werden, daß das Härtungsmittel der Gießlösung für die zu härtende Schicht zugesetzt wird, oder dadurch, daß die zu härtende Schicht mit einer Schicht überschichtet wird, die ein diffusionsfähiges Härtungsmittel enthält.

Unter den aufgeführten Klassen gibt es langsam wirkende und schnell wirkende Härtungsmittel sowie sogenannte Soforthärter, die besonders vorteilhaft sind. Unter Soforthärtern werden verbindungen verstanden, die geeignete Bindemittel so vernetzen, daß unmittelbar nach Beguß, spätestens nach 24 Stunden, vorzugsweise spätestens nach 8 Stunden die Härtung so weit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci., Eng. 8 (1964), 275; Photogr. Sci. Eng. (1972), 449).

Bei diesen mit Gelatine sehr schnell reagierenden Härtungsmitteln handelt es sich z.B. um Carbamoylpyridiniumsalze, die mit freien Carboxylgruppen der Gelatine zu reagieren vermögen, so daß letztere mit freien Aminogruppen der Gelatine unter Ausbildung von Peptidbindungen und Vernetzung der Gelatine reagieren.

Geeignete Beispiele für Soforthärter sind z.B. Verbindungen der allgemeinen Formeln worin
R₁ Alkyl, Aryl oder Aralkyl bedeutet,
R₂ die gleiche Bedeutung wie R₁ hat oder Alkylen, Arylen, Aralkylen oder Alkaralkylen bedeutet, wobei die zweite Bindung mit einer Gruppe der Formel verknüpft ist, oder
R₁ und R₂ zusammen die zur Vervollständigung eines gegebenenfalls substituierten heterocyclischen Ringes, beispielsweise eines Piperidin-, Piperazin- oder Morpholinringes erforderlichen Atome bedeuten, wobei der Ring z.B. durch C₁-C₃-Alkyl oder Halogen substituiert sein kann,
R₃ für Wasserstoff, Alkyl, Aryl, Alkoxy, -NR₄-COR₅, -(CH₂)ₘ-NR₈R₉, -(CH₂)ₙ-CONR₁₃R₁₄ oder oder ein Brückenglied oder eine direkte Bindung an eine Polymerkette steht, wobei
R₄, R₆, R₇, R₉, R₁₄, R₁₅, R₁₇, R₁₈, und R₁₉ Wasserstoff oder C₁-C₄-Alkyl,
R₅ Wasserstoff, C₁-C₄-Alkyl oder NR₆R₇,
R₈ -COR₁₀
R₁₀ NR₁₁R₁₂
R₁₁ C₁-C₄-Alkyl oder Aryl, insbesondere Phenyl,
R₁₂ Wasserstoff, C₁-C₄-Alkyl oder Aryl, insbesondere Phenyl,
R₁₃ Wasserstoff, C₁-C₄-Alkyl oder Aryl, insbesondere Phenyl,
R₁₆ Wasserstoff, C₁-C₄-Alkyl, COR₁₈ oder CONHR₁₉,
m eine Zahl 1 bis 3
n eine Zahl 0 bis 3
p eine Zahl 2 bis 3 und
Y O oder NR₁₇ bedeuten oder
R₁₃ und R₁₄ gemeinsam die zur Vervollständigung eines gegebenenfalls substituierten heterocyclischen Ringes, beispielsweise eines Piperidin-, Piperazin- oder Morpholinringes erforderlichen Atome darstellen, wobei der Ring z.B. durch C₁-C₃-Alkyl oder Halogen substituiert sein kann,
Z die zur Vervollständigung eines 5- oder 6-gliedrigen aromatischen heterocyclischen Ringes, gegebenenfalls mit anelliertem Benzolring, erforderlichen C-Atome und
X^{⊖} ein Anion bedeuten, das entfällt, wenn bereits eine anionische Gruppe mit dem übrigen Molekül verknüpft ist; worin
R₁, R₂, R₃ und X^{⊖} die für Formel (a) angegebene Bedeutung besitzen.

Es gibt diffusionsfähige Härtungsmittel, die auf alle Schichten innerhalb eines Schichtverbandes in gleicher Weise härtend wirken. Es gibt aber auch schichtbegrenzt wirkende, nicht diffundierende, niedermolekulare und hochmolekulare Härter. Mit ihnen kann man einzelnen Schichten, z.B. die Schutzschicht besonders stark vernetzen. Dies ist wichtig, wenn mann die Silberhalogenid-Schicht wegen der Silberdeckkrafterhöhung wenig härtet und mit der Schutzschicht die mechanischen Eigenschaften verbessern muß (EP-A 0 114 699).

Farbfotografische Negativmaterialien werden üblicherweise durch Entwickeln, Bleichen, Fixieren und Wässern oder durch Entwickeln, Bleichen, Fixieren und Stabilisieren ohne nachfolgende Wässerung verarbeitet, wobei Bleichen und Fixieren zu einem Verarbeitungsschritt zusammengefaßt sein können. Als Farbentwicklerverbindung lassen sich sämtliche Entwicklerverbindungen verwenden, die die Fähigkeit besitzen, in Form ihres Oxidationsproduktes mit Farbkupplern zu Azomethin- bzw. Indophenolfarbstoffen zu reagieren. Geeignete Farbentwicklerverbindungen sind aromatische, mindestens eine primäre Aminogruppe enthaltende Verbindungen vom p-Phenylendiamintyp, beispielsweise N,N-Dialkyl-p-phenylendiamine wie N,N-Diethyl-p-phenylendiamin, 1-(N-Ethyl-N-methansulfonamidoethyl)-3-methyl-p-phenylendiamin, 1-(N-Ethyl-N-hydroxyethyl)-3-methyl-p-phenylendiamin und 1-(N-Ethyl-N-methoxyethyl)-3-methyl-p-phenylendiamin. Weitere brauchbare Farbentwickler sind beispielsweise in J. Amer. Chem. Soc. 73, 3106 (1951) und G. Haist, Modern Photographic Processing, 1979, John Wiley and Sons, New York, Seite 545 ff. beschrieben.

Nach der Farbentwicklung kann ein saures Stoppbad oder eine Wässerung folgen.

Üblicherweise wird das Material unmittelbar nach der Farbentwicklung gebleicht und fixierte. Als Bleichmittel können z.B. Fe(III)-Salze und Fe(III)-Komplexsalze wie Ferricyanide, Dichromate, wasserlösliche Kobaltkomplexe verwendet werden. Besonders bevorzugt sind Eisen-(III)-Komplexe von Aminopolycarbonsäuren, insbesondere z.B. von Ethylendiamintetraessigsäure, Propylendiamintetraessigsäure, Diethylentriaminpentaessigsäure, Nitrilotriessigsäure, Iminodiessigsäure, N-Hydroxyethyl-ethylendiamintriessigsäure, Alkyliminodicarbonsäuren und von entsprechenden Phosphonsäuren. Geeignete als Bleichmittel sind weiterhin Persulfate und Peroxide, z.B. Wasserstoffperoxid.

Auf das Bleichfixierbad oder Fixierbad folgt meist eine Wässerung, die als Gegenstromwässerung ausgeführt ist oder aus mehreren Tanks mit eigener Wasserzufuhr besteht.

Günstige Ergebnisse können bei Verwendung eines darauf folgenden Schlußbades, das keinen oder nur wenig Formaldehyd enthält, erhalten werden.

Die Wässerung kann aber durch ein Stabilisierbad vollständig ersetzt werden, das üblicherweise im Gegenstrom geführt wird. Dieses Stabilisierbad übernimmt bei Formaldehydzusatz auch die Funktion eines Schlußbades.

Bei Farbumkehrmaterialien erfolgt zunächst eine Entwicklung mit einem Schwarz-Weiß-Entwickler, dessen Oxidationsprodukt nicht zur Reaktion mit den Farbkupplern befähigt ist. Es schließt sich eine diffuse Zweitbelichtung und dann Entwicklung mit einem Farbentwickler, Bleichen und Fixieren an.

### Beispiel 1

### Herstellung der Schichten

Je 1000 g einer schwefel- und goldgereiften, spektral rotsensibilisierten Silberbromidiodidemulsion, deren Körner tafelförmig sind (mittlere Dicke 0,32 µm, mittlerer Tafeldurchmesser 1,6 µm) und die pro kg die 100 g AgNO₃ äquivalente Menge an Silberhalogenid und 50 g Gelatine enthielt, wurde mit den in Tabelle 1 angegebenen Mengen der erfindungsgemäßen Substanz HK 5 oder der Vergleichssubstanz V 1 versetzt.

Die einzelnen, jeweils unterschiedlichen Emulsionsproben wurden mit einem Farbkuppler-Emulgat, das 25 g Blaugrünkuppler BG 19 emulgiert mit 30 g Dibutylphthalat und 20 g Gelatine enthielt, versetzt.

Die auf diese Weise erhaltenen Gießlösungen wurden auf einen transparenten Schichtträger vergossen (Silberhalogenidauftrag: 3,0 g AgNO₃ pro m²).

Die Schichten wurden mit einer Gelatineschutzschicht (0,5 µm Trockenschichtdicke) überzogen und gehärtet.

Nach bildmäßiger Belichtung mit rotem Licht mit einer Belichtungszeit von 1/100 sec. hinter einem grauen Sensitometerkeil wurden die Proben nach dem Color-Negativ-Verfahren, das in "The Britisch Journal of Photography", 1974, Seiten 597 und 598 beschrieben ist, verarbeitet.

Die Ergebnisse (Veränderung von fotografischer Empfindlichkeit, Farbkörnigkeit und Schleier) sind in den beiliegenden Tabellen dargestellt. Der Empfindlichkeitsgewinn durch die erfindungsgemäße Verbindung erreicht bei 5 x 10⁻⁴ Mol pro 100 g AgNO₃ einen Grenzwert von +2,3 DIN, die Farbkörnigkeit bleibt im Rahmen der Meßgenauigkeit unverändert, der Schleier nimmt leicht ab.

**Tabelle 1**

| Probe Nr. | Zusatzsubstanz | Zusatzmenge in 10⁻⁴ Mol pro 100 g AgNO₃ | Empfindlichkeit (DIN) | Körnigkeit (RMS) bei Dichte 1,0 | Schleier | |
|---|---|---|---|---|---|---|
| 1/0 | ohne | - | 27,5 | 26 | 0,17 | Vergleich |
| 1/1 | HK 5 | 0,2 | 28,4 | 26 | 0,12 | Erfindung |
| 1/2 | HK 5 | 1 | 29,3 | 25 | 0,13 | Erfindung |
| 1/3 | HK 5 | 5 | 29,8 | 26 | 0,14 | Erfindung |
| 1/4 | V 1 | 0,2 | 27,6 | 25 | 0,16 | Vergleich |
| 1/5 | V 1 | 1 | 27,5 | 26 | 0,16 | Vergleich |
| 1/6 | V 1 | 5 | 27,6 | 26 | 0,16 | Vergleich |

### Beispiel 2

### Herstellung der Schichten

Je 1000 g einer schwefel- und goldgereiften, spektral grün sensibilisierten Silberbromidiodidemulsion, deren Körner aus einem iodidreichen Kern (15 Mol-% I^{⊖}) und einer iodidärmeren Hülle (1 Mol-% I^{⊖}) bestehen, deren mittlerer Gesamtiodidgehalt 7 Mol-% und die pro kg die 100 g AgNO₃ äquivalente Menge an Silberhalogenid und 40 g Gelatine enthielt, wurden mit den in Tabelle 2 angegebenen Mengen der erfindungsgemäßen Substanz HK 47 oder der Vergleichssubstanz V 2 versetzt.

Die Emulsionsproben wurden mit 90 g (Feststoff) des Purpur-Latexkupplers aus
50 Gew.-% Butylacrylat,
20 Gew.-% Monomer der Formel 30 Gew.-% Monomer der Formel versetzt.

Die auf diese Weise erhaltenen Gießlösungen wurden auf einen transparenten Schichtträger vergossen (Silberhalogenid-Auftrag: 2,0 g pro m²).

Die Schichten wurden mit einer Gelatine-Schutzschicht (0,5 µm Trockenschichtdicke) überzogen und gehärtet.

Nach bildmäßiger Belichtung mit grünen Licht mit einer Belichtungszeit von 1/100 sec hinter einem grauen Sensitometer-Keil wurden die Proben gemäß Beispiel 1 verarbeitet.

Die Ergebnisse sind in Tabelle 2 dargestellt.

Man erkennt aus Tabelle 2, daß die Empfindlichkeit bei 0,5 x 10⁻⁴ Mol pro 100 g AgNO₃ (Probe 2/1) ein Maximum durchläuft, während die Körnigkeit mit zunehmender Menge an Stoff HK 47 kontinuierlich abnimmt.

Bei 1,0 x 10⁻⁴ Mol pro 100 g AgNO₃ (Probe 2/2) erhält man gegenüber der Vergleichsprobe 2/0 dann zwar keinen Empfindlichkeitsgewinn mehr, aber eine deutliche Körnigkeitsverminderung. Die Empfindlichkeits-/Körnigkeitsrelation ist bei allen erfindungsgemäßen Proben besser als bei den Vergleichsproben 2/4 bis 2/6.

**Tabelle 2**

| Probe Nr. | Zusatzsubstanz | Zusatzmenge in 10⁻⁴ Mol pro 100 g AgNO₃ | Empfindlichkeit (DIN) | Körnigkeit (RMS) bei Dichte 1,0 | Schleier | |
|---|---|---|---|---|---|---|
| 2/0 | ohne | - | 24,3 | 38,0 | 0,04 | Vergleich |
| 2/1 | HK 47 | 0,5 | 25,8 | 36,7 | 0,01 | Erfindung |
| 2/2 | HK 47 | 1,0 | 24,4 | 34,8 | 0,00 | Erfindung |
| 2/3 | HK 47 | 2,0 | 22,0 | 32,6 | 0,00 | Erfindung |
| 2/4 | V 2 | 0,5 | 23,4 | 36,5 | 0,01 | Vergleich |
| 2/5 | V 2 | 1,0 | 21,2 | 35,0 | 0,00 | Vergleich |
| 2/6 | V 2 | 2,0 | 18,8 | 32,5 | 0,00 | Vergleich |

### Beispiel 3

Herstellt wurden drei Color-Negativ-Schichtaufbauten:
3 A Aufbau mit erfindungsgemäßen Zusätzen
3 B Vergleichsaufbau mit den entsprechenden Vergleichsverbindungen
3 C Vergleichsaufbau ohne jeden der oben genannten Zusätze.

Auf einen transparenten Schichtträger aus Cellulosetriacetat wurden jeweils folgende Schichten in der hier angegebenen Reihenfolge aufgetragen.

Die Mengenangaben beziehen sich jeweils auf 1 m². Für den Silberhalogenidauftrag werden die entsprechenden Mengen AgNO₃ angebenen.

Alle Silberhalogenid-Emulsionen waren mit 0,1 g 4-Hydroxy-6-methyl-tetraazainden pro 100 g AgNO₃ stabilisiert.

Die Mengen an zugesetzten Substanzen werden in Tabelle 3 aufgelistet.

| 1. Schicht (Antihalo-Schicht) | |
|---|---|
| 0,2 g | schwarzes kolloidales Silber, |
| 1,2 g | Gelatine |
| 0,1 g | UV-Absorber |

### 2. Schicht (Zwischenschicht)

0,6 g Gelatine

### 3. Schicht: (niedrig empfindlich rotsensibilisierte Schicht)

2,2 g AgNO₃, 4 Mol-% Iodid, mittlerer Korndurchmesser 0,45 µm, rotsensibilisiert
2,0 g Gelatine
0,6 g farbloser Blaugrünkuppler BG 19 emulgiert in 0,5 g Trikresylphosphat (TKP)
50 mg farbiger Blaugrünkuppler M 14 und
30 mg DIR-Kuppler DIR 1 emulgiert in 20 mg TKP.

### 4. Schicht: (hochempfindliche rotsensibilisierte Schicht)

2,8 g AgNO₃, 8,5 Mol-% Iodid mittlerer Konrdurchmesser 0,8 µm, rotsensibilisiert
1,8 g Gelatine
0,15 g farbloser Blaugrünkuppler BG 4 emulgiert mit 0,15 g Dibutylphthalat (DBP),

### 5. Schicht: (Trennschicht)

0,7 g Gelatine
0,2 g 2,5-Diisooctylhydrochinon emulgiert mit 0,15 g DBP

### 6. Schicht: (niedrigempfindliche grünsensibilisierte Schicht)

1,8 g AgNO₃ einer spektral grünsensibilisierten Ag(Br,I)-Emulsion mit 4,5 Mol-% Iodid und einem mittleren Korndurchmesser von 0,4 µm, grünsensibilisiert,
1,6 g Gelatine
0,6 g Purpurkuppler PP 21 emulgiert mit 0,6 g TKP,
50 mg Maskenkuppler M 6 emulgiert mit 50 mg TKP,
30 mg DIR-Kuppler DIR 9 emulgiert in 20 mg DBP

### 7. Schicht: (hochempfindliche grünsensibilisierte Schicht)

2,2 g AgNO₃ mit 7 Mol-% Iodid und einem mittleren Korndurchmesser von 0,7 µm, grünsensibilisiert,
1,4 g Gelatine
0,15 g Purpurkuppler PP 22 emulgiert mit 0,45 g TKP,
30 mg Maskenkuppler gemäß 6. Schicht, emulgiert mit 30 mg TKP

### 8. Schicht: (Trennschicht)

0,5 g Gelatine
0,1 g 2,5-Diisooctylhydrochinon emulgiert mit 0,08 g DBP

### 9. Schicht: (Gelbfilterschicht)

0,2 g Ag (gelbes kolloidales Silbersol)
0,9 g Gelatine
0,2 g 2,5-Diisooctylhydrochinon emulgiert mit 0,16 g DBP

### 10. Schicht: (niedrigempfindliche blauempfindliche Schicht)

0,6 g AgNO₃, 4,9 Mol-% Iodid, mittlerer Korndurchmesser 0,45 µm, blausensibilisiert,
0,85 g Gelatine
0,7 g Gelbkuppler GB 19 emulgiert mit 0,7 g TKP,
0,5 g DIR-Kuppler DIR 18 emulgiert mit 0,5 g TKP

### 11. Schicht: (hochempfindliche blauempfindliche Schicht)

1,0 g AgNO₃, 9,0 Mol-% Iodid, mittlerer Korndurchmesser 0,9 µm, blausensibilisiert,
0,85 g Gelatine,
0,3 g Gelbkuppler gemäß 10. Schicht emulgiert mit 0,3 g TKP

### 12. Schicht:

0,5 g AgNO₃ einer Mikrat-Ag(Br,I)-Emulsion, mittlerer Korndurchmesser 0,07 µm, 0,5 Mol-% Iodid,
1,2 g Gelatine
0,4 g Härtungsmittel der Formel
(CH₂=CH-SO₂-CH₂-CONH-CH₂-)₂-1,0 g Formaldehydfänger der Formel

**Tabelle 3**

| Schicht | Aufbau 3A | | Aufbau 3B | | Aufbau 3C | |
|---|---|---|---|---|---|---|
| | Zusatzsorte | Zusatzmenge in 10⁻⁴ Mol pro 100 g AgNO₃ | Zusatzsorte | Zusatzmenge in 10⁻⁴ Mol pro 100 g AgNO₃ | Zusatzsorte | Zusatzmenge |
| 3 | HK 47 | 3,5 | V 2 | 3,5 | - | - |
| 4 | HK 48 | 2,5 | V 3 | 2,5 | - | - |
| 6 | HK 47 | 2,8 | V 2 | 2,8 | - | - |
| 7 | HK 48 | 1,2 | V 3 | 1,3 | - | - |
| 10 | HK 47 | 1,5 | V 2 | 1,5 | - | - |
| 11 | HK 48 | 0,6 | V 3 | 0,6 | - | - |

Nach bildmäßiger Belichtung mit weißem Licht mit einer Belichtungszeit von 1/100 sek. hinter einem grauen Sensitometerkeil wurden die Proben gemäß Beispiel 1 verarbeitet.

Die Ergebnisse sind in Tabelle 4 dargestellt. Man erkennt aus dieser Tabelle den Empfindlichkeitsgewinn durch die erfindungsgemäße Zusätze; dieser Empfindlichkeitsgewinn ist bei den im Schichtaufbau dem Schichtträger am nächsten liegenden Blaugrünschichten (Schicht 3+4) am größten.

**Tabelle 4**

| | | Aufbau 3A | Aufbau 3B | Aufbau 3C |
|---|---|---|---|---|
| Gelb | Empfindlichkeit (DIN) | 26,2 | 25,4 | 25,2 |
| | Körnigkeit (RMS)* | 27 | 32 | 34 |
| Purpur | Empfindlichkeit (DIN) | 26,5 | 25,0 | 24,8 |
| | Körnigkeit (RMS)* | 10 | 14 | 15 |
| Blaugrün | Empfindlichkeit (DIN) | 26,3 | 24,6 | 24,5 |
| | Körnigkeit (RMS)* | 9 | 15 | 14 |

| | | | | |
|---|---|---|---|---|
| * RMS-Körnigkeit, gemessen bei Dichte 1,0 über Schleier | | | | |

## Patentansprüche

1. Lichtempfindliches, farbfotografisches Silberhalogenidmaterial mit wenigstens einer lichtempfindlichen Silberhalogenidschicht, der ein üblicher diffusionsfester Farbkuppler zugeordnet ist, und gegebenenfalls weiteren lichtempfindlichen und nicht-lichtempfindlichen Schichten, dadurch gekennzeichnet, daß die wenigstens eine lichtempfindliche Silberhalogenidschicht in einer Konzentration von 10⁻³ bis 10 mMol/Mol Silberhalogenid eine am Silberhalogenidkorn haftende, mit dem Entwickleroxidationsprodukt (EOP) mit einer effektiven Reaktionsgeschwindigkeitskonstanten k_{eff} ≧10³ reagierenden Verbindung der Formel
A―Z―K (I)
am Silberhalogenidkorn adsorbiert enthält,
wobei
A eine kornaktive Haftgruppe der Formeln IIa bis IId: Z₁ die restlichen Glieder zur Vervollständigung eines vorzugsweise 5- oder 6-gliedrigen Ringes, der wenigstens ein weiteres Heteroatom wie ein Stickstoff- oder Schwefelatom enthält und gegebenenfalls benzo- oder naphthokondensiert ist,
Z₂ die restlichen Glieder zur Vervollständigung eines vorzugsweise 5- oder 6-gliedrigen Ringes, der gegebenenfalls benzo- oder naphthokondensiert ist,
X -NH₂, -NHR, -NH-NH₂, -NH-NHR, -SR,
Y -S-, -NH-, -NR-,
B, D Wasserstoff, R oder gemeinsam die restlichen Glieder eines 5- oder 6-gliedrigen Ringes,
R einen aliphatischen, aromatischen oder heterocyclischen Rest,
Z ein zweiwertiges Zwischenglied und
K eine mit dem Entwickleroxidationsprodukt zu einem farbigen oder farblosen Produkt reagierende Gruppe bedeuten.

2. Lichtempfindliches, farbfotografisches Silberhalogenidmaterial nach Anspruch 1, dadurch gekennzeichnet, daß
Z eine Alkylengruppe, Arylengruppe, -COCH₂-, -COCH₂-S-, -COCH₂-O- A eine kornaktive Haftgruppe der Formeln IIa, IIb, IIc, oder IId auf der Basis von Imidazol, Benztriazol, 1,2,3-Triazol, 1,2,4-Triazol, Benztriazol, Tri-, Tetra-und Pentaazainden, Oxazol, Thiazol, Selenazol, Oxadiazol, Thiadiazol, Tetrazol, Pyridin und Pyrimidin, die durch Alkyl, Aryl, Nitro, Amino, Hydroxy, Carboxy, Sulfo, Halogen, Cyano, Alkylsulfonyl, Alkyl- oder Arylthio substituiert sein können, und
K einen Gelb-Kuppler vom β-Ketocarbonsäuretyp, Purpur-Kuppler vom Anilinopyrazolontyp, Acylaminopyrazolontyp, Cyanacetophenontyp, Pyrazoloazoltyp oder Pyrazolobenzimidazoltyp oder Blaugrün-Kuppler vom Phenol- oder Naphtholtyp bedeuten.

3. Lichtempfindliches, farbfotografisches Silberhalogenidmaterial nach Anspruch 1, dadurch gekennzeichnet, daß die Verbindungen der Formel (I) keine diffusionshemmenden Ballastreste aufweisen.

4. Lichtempfindliches, farbfotografisches Silberhalogenidmaterial nach Anspruch 1, dadurch gekennzeichnet, daß die Verbindung der Formel (I) in einer Menge von 10⁻² bis 1 mMol/Mol Silberhalogenid der betreffenden Schicht eingesetzt wird.
